# EUROPÄISCHE PATENTSCHRIFT

(11) **EP 4 271 846 B1**
(45) Veröffentlichungstag und Bekanntmachung des Hinweises auf die Patenterteilung: **25.12.2024**
(21) Anmeldenummer: 22723679.1
(22) Anmeldetag: 21.04.2022
(51) Int. Cl.: C22C 9/02

(54) **KUPFER-ZINN-STRANGGUSSLEGIERUNG**
COPPER-TIN CONTINUOUS CASTING ALLOY
ALLIAGE DE COULÉE CONTINUE À BASE DE CUIVRE ET D?ÉTAIN

(30) Priorität: 22.04.2021 DE 102021110306
(43) Veröffentlichungstag der Anmeldung: 08.11.2023
(73) Patentinhaber: KS Gleitlager GmbH, 68789 St. Leon-Rot (DE)
(72) Erfinder: TAMMEN, Abram, 26871 Papenburg (DE); TAMMEN, Niklas, 26871 Papenburg (DE)
(74) Vertreter: DREISS Patentanwälte PartG mbB
(86) Internationale Anmeldenummer: PCT/EP2022/060544
(87) Internationale Veröffentlichungsnummer: WO 2022/223687

(56) Entgegenhaltungen:
- CN-A- 101 806 324
- US-A- 4 130 421
- US-A1- 2020 355 221

## Beschreibung

Die Erfindung betrifft eine Kupfer-Zinn-Stranggusslegierung, die bleifrei ausgebildet ist und die sich gut und auf wirtschaftliche Weise herstellen und vergießen lässt und nach dem Guss gut spanbar ist und gute mechanische Festigkeits- und Belastungseigenschaften aufweist, die sie insbesondere für die Herstellung von Maschinenteilen oder Getriebeteilen, wie Zahnrädern, Schneckenrädern, Laufbuchsen oder Linearführungselementen, oder für die Herstellung von Armaturenteilen für die Leitung von Fluiden geeignet erscheinen lässt.

Mit der vorliegenden Erfindung wurde festgestellt, dass sich ein dendritisches Gefüge bildet, welches sich im Gießvorgang schwer speisen lässt aufgrund des großen Temperaturintervalls zwischen Solidus- und Liquidus-Kurve des Systems. Im Ergebnis bilden sich zwischen den dendritisch aufwachsenden Primärkörnern Hohlräume, nämlich sogenannte Mikrolunker, welche eine Undichtigkeit des Gussstücks und hieraus hergestellter Produkte nach sich ziehen können. Eine Verwendung der Stranggusslegierung zur Herstellung von Armaturenteilen wäre dann nicht möglich.

Die Weglassung von Blei führt außerdem dazu, dass die Spanbarkeit der Legierung nicht den Anforderungen gerecht wird.

EP 3 736 350 A1 betrifft und offenbart ein Mehrschichtgleitlagerelement aus einem Verbundwerkstoff umfassend eine Stützmetallschicht und eine weitere Schicht, insbesondere eine Gleitschicht, sowie gegebenenfalls eine Zwischenschicht zwischen der Stützmetallschicht und der weiteren Schicht. Die weitere Schicht ist aus einer Gusslegierung, und zwar aus einer bleifreien Kupferbasislegierung gebildet, in der sulfidische Ausscheidungen enthalten sind. Beansprucht ist eine Zusammensetzung für die bleifreie Kupferbasislegierung mit: Schwefel zwischen 0,1 Gew.-% und 3 Gew.-%, insbesondere zwischen 0,3 Gew.-% und 0,8 Gew.-%, Eisen zwischen 0,01 Gew.-% und 4 Gew.-%, insbesondere zwischen 0,2 Gew.% und 2 Gew.-%, insbesondere zwischen 0,3 Gew.-% und 1,5 Gew.-%,

Phosphor zwischen 0 Gew.-% und 2 Gew.-%, insbesondere zwischen 0,001 Gew.-% und 2 Gew.-%, insbesondere zwischen 0,01 Gew.-% und 0,5 Gew.-%,
zumindest ein Element aus einer ersten Gruppe bestehend aus Zink, Zinn, Aluminium, Mangan, Nickel, Silizium, Chrom, Indium von in Summe zwischen 0,1 Gew.-% und 49 Gew.-%, wobei
der Anteil an Zink zwischen 0 Gew.-% und 45 Gew.%, insbesondere zwischen 0,01 Gew.-% und 5 Gew.% beträgt, der Anteil an Zinn zwischen 0 Gew.-% und 40 Gew.-%, insbesondere zwischen 0,01 Gew.-% und 10 Gew.% beträgt, der Anteil an Aluminium zwischen 0 Gew.% und 15 Gew.-%, insbesondere zwischen 0,01 Gew.-% und 7,5 Gew.% beträgt, der Anteil an Mangan zwischen 0 Gew.-% und 10 Gew.-%, insbesondere zwischen 0,01 Gew.-% und 5 Gew.% beträgt, der Anteil an Nickel zwischen 0 Gew.-% und 10 Gew.-%, insbesondere zwischen 0,01 Gew.-% und 2 Gew.% beträgt, der Anteil an Silizium zwischen 0 Gew.-% und 10 Gew.-%. insbesondere zwischen 0,01 Gew.-% und 3 Gew.
% beträgt,
der Anteil an Chrom zwischen 0 Gew.-% und 2 Gew.-%, insbesondere zwischen 0,01 Gew.-% und 1 Gew.% beträgt und der Anteil an Indium zwischen 0 Gew.-% und 10 Gew.-% beträgt, und mit zumindest einem Element aus einer zweiten Gruppe bestehend aus Silber, Magnesium, Indium, Kobalt, Titan, Zirkonium, Arsen, Lithium, Yttrium, Calcium, Vanadium, Molybdän, Wolfram, Antimon, Selen, Tellur, Bismut, Niob, Palladium in einem Anteil von jeweils zwischen 0 Gew.-% und 1,5 Gew.-%, wobei der Summenanteil der Elemente der zweiten Gruppe zwischen 0 Gew.-% und 2
Gew.-% beträgt, und mit Rest Kupfer sowie aus der Herstellung der Elemente stammende Verunreinigungen.

Bevorzugt soll Schwefel von 0,2 - 1,5 Gew.-%, insbesondere von 0,3 - 0,8 Gew.-%, vorhanden sein, und bevorzugt soll Eisen von 0,2 - 2 Gew.-%, insbesondere von 0,3 - 1,5 Gew.-% vorhanden sein. Durch intermetallische FeS-Phasen, die neben den Kupfersulfiden entstehen, könne eine Verringerung der Fressneigung erreicht werden. Weiter bevorzugt soll die Kupferbasislegierung entweder Zink oder Zinn enthalten. Durch die Vermeidung der Kombination beider Elemente könne eine deutliche Verbesserung der Gießeigenschaften der Legierung durch die damit erreichbare Verringerung des Erstarrungsintervalls erreicht werden. Es gibt 183 Beispiel- Zusammensetzungen, von denen 25 kein Indium oder nur 0,01 Gew.-% Indium enthalten. Fast alle übrigen Beispiel- Zusammensetzungen enthalten 3 oder 7 Gew.-% Indium und dabei zusätzlich eher hohe Anteile an Aluminium und Mangan; sie enthalten ferner zumeist entweder 10 Gew.-% Zinn oder 5 Gew.-% Zink.

CN 101 806 324 A offenbart eine bleifreie Kupfer-Zinn-Legierung zum Walzplattieren als Lagermetallschicht auf eine Trägerschicht mit 5 - 12 Gew.-% Zinn, 1 - 2 Gew.-% Nickel, 0,05 - 0,20 Gew.-% Indium und Rest Kupfer und unvermeidbare Verunreinigungen. Ein Ausführungsbeispiel der Legierung umfasst 12 Gew.-% Zinn, 0,18 Gew.-% Indium, 1,2 Gew.-% Nickel und Rest Kupfer und unvermeidbare Verunreinigungen.

US 4,130,421 A offenbart eine Kupfer-Nickel-Zinn-Legierung mit Eignung zur spanenden Bearbeitung mit geringen Gehalten von Tellur, Selen, Blei oder Mangansulfid (MnS). Ein Ausführungsbeispiel enthält 0,5 - 1,5 Gew.-% MnS.

Der vorliegenden Erfindung liegt die Aufgabe zugrunde, den eingangs genannten Aspekten bei einer Kupfer-Zinn-Stranggusslegierung weitgehend gerecht zu werden, ohne dass dem Ausgangsmaterial Blei zugegeben wird.

Diese Aufgabe wird durch eine bleifreie Kupfer-Zinn-Stranggusslegierung mit den Merkmalen des Anspruchs 1 gelöst.

Wenn vorliegend von einer bleifreien Legierung die Rede ist, so bedeutet dies, dass Blei nicht aktiv als Legierungselement zugegeben ist und dass ein verunreinigungsbedingter Rest an Blei von höchstens 0,10 Gew.-%, insbesondere von höchstens 0,09 Gew.-%, insbesondere von höchstens 0,08 Gew.-%, insbesondere von höchstens 0,07, insbesondere von höchstens 0,06 und vorzugsweise von höchstens 0,05 Gew.-% vorhanden sein kann.

Es wurde nun erfindungsgemäß festgestellt, dass die Zugabe von Indium im beanspruchten Bereich die Vergießbarkeit wesentlich verbessern kann. Es wurde festgestellt, dass Indium mit Zinn bzw. Kupfer eine niedrigschmelzende Phase, ähnlich einer peritektischen Phase, bildet und dass diese niedrigschmelzende Phase sich bevorzugt in den vorgenannten Mikrolunkern ansammelt und diese Hohlräume dadurch dichtend aufzufüllen vermag. Hierdurch kann das Problem eines bisweilen schlechten Speisungsverhaltens der Kupfer-Zinn Legierung in zufriedenstellenderer Weise gelöst werden. Insgesamt ergibt sich bei der beanspruchten erfindungsgemäßen Zusammensetzung der Stranggusslegierung eine wirtschaftliche Herstellbarkeit und dennoch eine gute Gießbarkeit. Die Zugabe von Indium bewirkt mit der oder den sich hieraus bildenden quasi-peritektischen Phase(n) nicht nur eine Verbesserung des Speisungsverhaltens und damit der Gießbarkeit, sondern es wird auch die Spanbarkeit des Werkstoffs verbessert, indem sich die Indium aufweisenden Phasen als Spanbrecher während der spanenden Bearbeitung auswirken. Diese Phasen sind nämlich vergleichsweise hart, sie weisen jedoch einen niedrigeren Schmelzpunkt auf als die metallische Grundmatrix der Legierung. Weiter wurde erfindungsgemäß festgestellt, dass sich ein Teil des Indiums durch Zugabe von gegenüber Indium preiswerterem Schwefel gewissermaßen substituieren lässt und dass dennoch eine Verbesserung der Dichtspeisung und der Spanbarkeit erzielt werden kann. Allerdings kann eine Kombination von Indium und Schwefel zu einer Benetzung und Anhaftung an der Gießform führen, was unerwünscht ist. Daher wird die Summe des Anteils aus Indium und Schwefel auf 2,0 Gew.-% begrenzt.

Durch die Zugabe von Nickel kann die Korrosionsbeständigkeit der Legierung verbessert werden und der Wandstärkeneinfluss auf die mechanische Festigkeit nimmt ab. Bei Zugabe von Nickel im beanspruchten Umfang kann das entstehende Gitter neben der Mischkristallverfestigung durch Zinn noch weiter verspannt werden. Nickel kann auch mit weiteren Legierungselementen intermetallische Phasen bilden, die als Keime zur Gefügefeinung dienen, beispielsweise Nickel-Eisen-Phasen.

Gießtechnisch erweist es sich weiter als vorteilhaft, wenn die Stranggusslegierung höchstens 0,30 Gew.-%, insbesondere höchstens 0,10 Gew.-%, insbesondere 0,03 - 0,08 Gew.-% Phosphor, höchstens 0,20 Gew.-% Eisen und höchstens 0,30 Gew.-% Antimon umfasst. Phosphor kann sich innerhalb der beanspruchten Stranggusslegierung als vorteilhaft erweisen, weil es eine Desoxidation der Schmelze bewirken kann, während Wasserstoff durch das Zinn wirksam ausgetrieben werden kann. Eisen kann mit Nickel vorteilhafte Phasen ausbilden, wobei es sich aber andererseits bei Mengen oberhalb von 0,2 Gew.-% als gießtechnisch problematisch erweist. Antimon setzt sich an den Korngrenzen ab und versprödet dadurch das Material etwas, was sich im Hinblick auf das Ziel einer guten Spanbarkeit durch brechende Späne durchaus als vorteilhaft erweist.

Mangan kann ebenfalls zur Desoxidation der Schmelze eingesetzt werden. Während der Erstarrung kann Mangan, ähnlich wie Nickel, in das metallische Gitter eingebaut werden. Dabei sinkt jedoch die Löslichkeit für das Element Zinn, und die Erstarrungstemperaturen werden im Allgemeinen erniedrigt. Nachteilig sind die relativ dichten Oxidhäute, die zu unkontrollierten Festigkeitsabfällen führen können. Daher wird der Mangan-Gehalt bis auf 0,5 Gew.-% begrenzt. Es erweist sich als vorteilhaft, wenn die Summe des gewichtsprozentualen Anteils von Indium und Schwefel wenigstens 0,6 Gew.-%, insbesondere wenigstens 0,7 Gew.-%, insbesondere wenigstens 0,8 Gew.-%, insbesondere wenigstens 0,9 Gew.-% insbesondere wenigstens 1,0 Gew.-%, insbesondere wenigstens 1,1 Gew.-%, besondere wenigstens 1,2 Gew.-% und/oder insbesondere höchstens 1,9 Gew.-%, insbesondere höchstens 1,8 Gew.-%, insbesondere höchstens 1,7 Gew.-% beträgt.

Es erweist sich weiter als vorteilhaft, wenn die Kupfer-Zinn-Stranggusslegierung wenigstens 0,3 Gew.-%, insbesondere wenigstens 0,4 Gew.-% und/oder insbesondere höchstens 0,7 Gew.-%, insbesondere höchstens 0,6 Gew.-% Schwefel umfasst.

In weiterer Ausbildung der vorliegenden Erfindung erweist es sich als vorteilhaft, wenn die Kupfer-Zinn-Stranggusslegierung wenigstens 9,5, insbesondere wenigstens 10,0 Gew.-%, insbesondere wenigstens 10,5 Gew.-%, und/oder höchstens 14,0 Gew.-%, insbesondere höchstens 13,0 Gew.-%, insbesondere höchstens 12,0 Gew.-%, insbesondere höchstens 11,5 Gew.-%, insbesondere höchstens 11,0 Gew.-% Zinn umfasst.

Weiter erweist es sich als vorteilhaft, wenn die Kupfer-Zinn-Stranggusslegierung wenigstens 0,2 Gew.-%, insbesondere wenigstens 0,3 Gew.-%, insbesondere wenigstens 0,4 Gew.-%, insbesondere wenigstens 0,5 Gew.-%, insbesondere wenigstens 0,7 Gew.-%, insbesondere wenigstens 1,0 Gew.-%, und/oder höchstens 1,8 Gew.-%, insbesondere höchstens 1,7 Gew.-% Indium umfasst.

Gegenstand der vorliegenden Erfindung ist eine Stranggusslegierung der beanspruchten Zusammensetzung im erschmolzenen Zustand. Ferner ist Gegenstand der vorliegenden Erfindung eine Stranggusslegierung der beanspruchten Zusammensetzung im vergossenen Zustand.

Gegenstand der vorliegenden Erfindung ist auch ein Strangguss-Rohling oder ein Strangguss-Zwischenprodukt, insbesondere in Strangform oder Rohrform, hergestellt durch Vergießen einer Stranggusslegierung der beanspruchten Art und Zusammensetzung und mit derselben Zusammensetzung wie diese Stranggußlegierung.

Ferner sind Gegenstand der Erfindung spanend gefertigte Maschinenteile oder Getriebeteile, insbesondere Zahnräder, Schneckenräder, Laufbuchsen oder Linearführungsteile, oder spanend gefertigte Armaturenteile für die Leitung von Fluiden, hergestellt durch spanende Bearbeitung eines Strangguss-Rohlings oder Strangguss-Zwischenprodukts der hier beanspruchten Art.

## Patentansprüche

1. Kupfer-Zinn-Stranggusslegierung, die bleifrei ausgebildet ist, d.h. Blei nicht aktiv als Legierungselement zugegeben ist und ein verunreinigungsbedingter Rest an Blei von höchstens 0,10 Gew.-% vorhanden ist, insbesondere für die Herstellung von Maschinenteilen oder Getriebeteilen, wie insbesondere Zahnräder, Schneckenräder, Laufbuchsen oder Linearführungsteile, oder für die Herstellung von Armaturenteilen für die Leitung von Fluiden, umfassend
9,0 - 15,0 Gew.-% Zinn,
0,1 - 2,0 Gew.-% Indium,
0,2 - 0,8 Gew.-% Schwefel,
wobei die Summe des gewichtsprozentualen Anteils von Indium und Schwefel 0,5 - 2,0 Gew.-% beträgt,
und weiter gegebenenfalls umfassend folgende Legierungselemente
bis 0,20 Gew.-% Eisen,
bis 2,5 Gew.-% Nickel,
bis 0,30 Gew.-% Antimon,
bis 0,50 Gew.-% Mangan,
bis 0,3 Gew.-% Phosphor,
bis 0,5 Gew.-% Zink,
und verunreinigungsbedingte Elemente jeweils bis höchstens 0,10 Gew.-% und in der Summe höchstens bis 0,5 Gew.-%, und
Rest Kupfer.

2. Kupfer-Zinn-Stranggusslegierung nach Anspruch 1,
**dadurch gekennzeichnet, dass** die Summe des gewichtsprozentualen Anteils von Indium und Schwefel wenigstens 0,6 Gew.-%, insbesondere wenigstens 0,7 Gew.-%, insbesondere wenigstens 0,8 Gew.-%, insbesondere wenigstens 0,9 Gew.-% insbesondere wenigstens 1,0 Gew.-%, insbesondere wenigstens 1,1 Gew.-%, besondere wenigstens 1,2 Gew.-% und/oder insbesondere höchstens 1,9 Gew.-%, insbesondere höchstens 1,8 Gew.-%, insbesondere höchstens 1,7 Gew.-% beträgt.

3. Kupfer-Zinn-Stranggusslegierung nach Anspruch 1 oder 2, **dadurch gekennzeichnet, dass** sie wenigstens 0,3 Gew.-%, insbesondere wenigstens 0,4 Gew.-% und/oder insbesondere höchstens 0,7 Gew.-%, insbesondere höchstens 0,6 Gew.-% Schwefel umfasst.

4. Kupfer-Zinn-Stranggusslegierung nach Anspruch 1, 2 oder 3, **dadurch gekennzeichnet, dass** sie wenigstens 9,5, insbesondere wenigstens 10,0 Gew.-%, insbesondere wenigstens 10,5 Gew.-%, und/oder höchstens 14,0 Gew.-%, insbesondere höchstens 13,0 Gew.-%, insbesondere höchstens 12,0 Gew.-%, insbesondere höchstens 11,5 Gew.-%, insbesondere höchstens 11,0 Gew.-% Zinn umfasst.

5. Kupfer-Zinn-Stranggusslegierung nach Anspruch 1 oder 2, **dadurch gekennzeichnet, dass** sie wenigstens 0,2 Gew.-%, insbesondere wenigstens 0,3 Gew.-%, insbesondere wenigstens 0,4 Gew.-%, insbesondere wenigstens 0,5 Gew.-%, insbesondere wenigstens 0,7 Gew.-%, insbesondere wenigstens 1,0 Gew.-%, und/oder höchstens 1,8 Gew.-%, insbesondere höchstens 1,7 Gew.-% Indium umfasst.

6. Strangguss-Rohling oder Strangguss-Zwischenprodukt, insbesondere in Strangform oder Rohrform, hergestellt durch Vergießen einer Stranggusslegierung nach einem oder mehreren der vorstehenden Ansprüche, im Stranggießverfahren, wobei der Strangguss-Rohling oder das Strangguss-Zwischenprodukt umfasst:
9,0 - 15,0 Gew.-% Zinn,
0,1 - 2,0 Gew.-% Indium,
0,2 - 0,8 Gew.-% Schwefel,
wobei die Summe des gewichtsprozentualen Anteils von Indium und Schwefel 0,5 - 2,0 Gew.-% beträgt,
und weiter gegebenenfalls folgende Legierungselemente bis 0,20 Gew.-% Eisen,
bis 2,5 Gew.-% Nickel,
bis 0,30 Gew.-% Antimon,
bis 0,50 Gew.-% Mangan,
bis 0,3 Gew.-% Phosphor,
bis 0,5 Gew.-% Zink,
und verunreinigungsbedingte Elemente jeweils bis höchstens 0,10 Gew.-% und in der Summe höchstens bis 0,5 Gew.-%, und
Rest Kupfer umfasst.

7. Spanend gefertigte Maschinenteile oder Getriebeteile, insbesondere Zahnräder, Schneckenräder, Laufbuchsen oder Linearführungsteile, oder spanend gefertigte Armaturenteile für die Leitung von Fluiden, hergestellt durch spanende Bearbeitung eines Strangguss-Rohlings oder Strangguss-Zwischenprodukts nach Anspruch 6.

## Claims

1. Copper-tin continuous casting alloy which is lead-free, i.e. lead is not actively added as an alloying element and an impurity-related residual amount of lead of at most 0.10 wt.% is present, in particular for the production of machine parts or gear parts, such as in particular gear wheels, worm wheels, bushings or linear guide parts, or for the production of fittings for the conduction of fluids, comprising
9.0 - 15.0 wt.% tin,
0.1 - 2.0 wt.% indium,
0.2 - 0.8 wt.% sulfur,
wherein the sum of the weight percentage of indium and sulfur is 0.5 - 2.0 wt.%,
and further optionally comprising the following alloying elements
up to 0.20 wt.% iron,
up to 2.5 wt.% nickel,
up to 0.30 wt.% antimony,
up to 0.50 wt.% manganese,
up to 0.3 wt.% phosphorus,
up to 0.5 wt.% zinc,
and impurity-related elements in each case up to at most 0.10 wt.% and in total up to at most 0.5 wt.%, and
the remainder copper.

2. Copper-tin continuous casting alloy according to claim 1,
**characterized in that** the sum of the weight percentage of indium and sulfur is at least 0.6 wt.%, in particular at least 0.7 wt.%, in particular at least 0.8 wt.%, in particular at least 0.9 wt.%, in particular at least 1.0 wt.%, in particular at least 1.1 wt.%, particularly at least 1.2 wt.% and/or in particular at most 1.9 wt.%, in particular at most 1.8 wt.%, in particular at most 1.7 wt. %.

3. Copper-tin continuous casting alloy according to claim 1 or claim 2, **characterized in that** it comprises at least 0.3 wt.%, in particular at least 0.4 wt.% and/or in particular at most 0.7 wt.%, in particular at most 0.6 wt.% sulfur.

4. Copper-tin continuous casting alloy according to claim 1, claim 2 or claim 3, **characterized in that** it comprises at least 9.5, in particular at least 10.0 wt.%, in particular at least 10.5 wt.% and/or at most 14.0 wt.%, in particular at most 13.0 wt.%, in particular at most 12.0 wt.%, in particular at most 11.5 wt.%, in particular at most 11.0 wt.% tin.

5. Copper-tin continuous casting alloy according to claim 1 or claim 2, **characterized in that** it comprises at least 0.2 wt.%, in particular at least 0.3 wt.%, in particular at least 0.4 wt.%, in particular at least 0.5 wt.%, in particular at least 0.7 wt.%, in particular at least 1.0 wt.%, and/or at most 1.8 wt.%, in particular 1.7 wt.% indium.

6. Continuous casting blank or continuous casting intermediate product, in particular in strand form or tubular form, produced by casting a continuous casting alloy according to one or more of the preceding claims, in a continuous casting process, wherein the continuous casting blank or the continuous casting intermediate product comprises:
9.0 - 15.0 wt.% tin,
0.1 - 2.0 wt.% indium,
0.2 - 0.8 wt.% sulfur,
wherein the sum of the weight percentage of indium and sulfur is 0.5 - 2.0 wt.%,
and further optionally the following alloying elements
up to 0.20 wt.% iron,
up to 2.5 wt.% nickel,
up to 0.30 wt.% antimony,
up to 0.50 wt.% manganese,
up to 0.3 wt.% phosphorus,
up to 0.5 wt.% zinc,
and impurity-related elements in each case up to at most 0.10 wt.% and in total up to at most 0.5 wt.%, and
the remainder copper.

7. Machine parts or gear parts manufactured by machining, in particular gearwheels, wormwheels, bushings or linear guide parts, or fitting parts manufactured by machining for the conduction of fluids, produced by machining a continuous casting blank or continuous casting intermediate product according to claim 6.

## Revendications

1. Alliage de coulée continue en cuivre et en étain qui est conçu sans plomb, c'est-à-dire que le plomb n'est pas ajouté activement en tant qu'élément d'alliage et qu'il existe un reste de plomb dû aux impuretés de 0,10 % en poids au maximum, en particulier pour la fabrication de pièces de machines ou de pièces d'engrenages, comme en particulier des roues dentées, des roues à vis sans fin, des chemises de cylindres ou des pièces de guidage linéaire, ou pour la fabrication de pièces de robinetterie pour la conduite de fluides, comprenant
9,0 à 15,0 % en poids d'étain,
0,1 à 2,0 % en poids d'indium,
0,2 à 0,8 % en poids de soufre,
dans lequel la somme de la proportion en pourcentage en poids d'indium et de soufre va de 0,5 à 2,0 % en poids,
et comprenant en outre éventuellement les éléments d'alliage suivants
jusqu'à 0,20 % en poids de fer,
jusqu'à 2,5 % en poids de nickel,
jusqu'à 0,30 % en poids d'antimoine,
jusqu'à 0,50 % en poids de manganèse,
jusqu'à 0,3 % en poids de phosphore,
jusqu'à 0,5 % en poids de zinc,
et des éléments dus aux impuretés, respectivement jusqu'à 0,10 % en poids au maximum et au total jusqu'à 0,5 % en poids au maximum, et
un reste de cuivre.

2. Alliage de coulée continue en cuivre et en étain selon la revendication 1, **caractérisé en ce que** la somme de la proportion en pourcentage en poids d'indium et de soufre est d'au moins 0,6 % en poids, en particulier d'au moins 0,7 % en poids, en particulier d'au moins 0,8 % en poids, en particulier d'au moins 0,9 % en poids, en particulier d'au moins 1,0 % en poids, en particulier d'au moins 1,1 % en poids, en particulier d'au moins 1,2 % en poids et/ou en particulier de 1,9 % en poids au maximum, en particulier de 1,8 % en poids au maximum, en particulier de 1,7 % en poids au maximum.

3. Alliage de coulée continue en cuivre et en étain selon la revendication 1 ou 2, **caractérisé en ce qu'**il comprend au moins 0,3 % en poids, en particulier au moins 0,4 % en poids et/ou en particulier 0,7 % en poids au maximum, en particulier 0,6 % en poids au maximum de soufre.

4. Alliage de coulée continue en cuivre et en étain selon la revendication 1, 2 ou 3, **caractérisé en ce qu'**il comprend au moins 9,5, en particulier au moins 10,0 % en poids, en particulier au moins 10,5 % en poids, et/ou 14,0 % en poids au maximum, en particulier 13,0 % en poids au maximum, en particulier 12,0 % en poids au maximum, en particulier 11,5 % en poids au maximum, en particulier 11,0 % en poids au maximum d'étain.

5. Alliage de coulée continue en cuivre et en étain selon la revendication 1 ou 2, **caractérisé en ce qu'**il comprend au moins 0,2 % en poids, en particulier au moins 0,3 % en poids, en particulier au moins 0,4 % en poids, en particulier au moins 0,5 % en poids, en particulier au moins 0,7 % en poids, en particulier au moins 1,0 % en poids, et/ou 1,8 % en poids au maximum, en particulier 1,7 % en poids au maximum d'indium.

6. Ébauche de coulée continue ou produit intermédiaire de coulée continue, en particulier sous forme de barre ou sous forme de tube, fabriqué par coulée d'un alliage de coulée continue selon une ou plusieurs des revendications précédentes, dans le procédé de coulée continue, dans lequel l'ébauche de coulée continue ou le produit intermédiaire de coulée continue comprend :
9,0 à 15,0 % en poids d'étain,
0,1 à 2,0 % en poids d'indium,
0,2 à 0,8 % en poids de soufre,
dans lequel la somme de la proportion en pourcentage en poids d'indium et de soufre va de 0,5 à 2,0 % en poids,
et comprend en outre éventuellement les éléments d'alliage suivants jusqu'à 0,20 % en poids de fer,
jusqu'à 2,5 % en poids de nickel,
jusqu'à 0,30 % en poids d'antimoine,
jusqu'à 0,50 % en poids de manganèse,
jusqu'à 0,3 % en poids de phosphore,
jusqu'à 0,5 % en poids de zinc,
et des éléments dus aux impuretés, respectivement jusqu'à 0,10 % en poids au maximum et au total jusqu'à 0,5 % en poids au maximum, et
un reste de cuivre.

7. Pièces de machines ou pièces d'engrenages usinées par enlèvement de copeaux, en particulier roues dentées, roues à vis sans fin, chemises de cylindres ou pièces de guidage linéaire, ou pièces de robinetterie usinées par enlèvement de copeaux pour la conduite de fluides, fabriquées par usinage par enlèvement de copeaux d'une ébauche de coulée continue ou d'un produit intermédiaire de coulée continue selon la revendication 6.
